# EUROPÄISCHE PATENTANMELDUNG

(11) **EP 2 428 840 A1**
(43) Veröffentlichungstag der Anmeldung: **14.03.2012**
(21) Anmeldenummer: 10176230.0
(22) Anmeldetag: 10.09.2010
(51) Int. Cl.: G03C 1/79, G03C 1/91, D21H 19/36, D21H 19/46, D21H 19/84, D21H 21/00

(54) **Trägermaterial für doppelseitiges Silberhalogenid-Fotopapier**

(71) Anmelder: Felix Schoeller jr Foto- und Spezialpapiere GmbH & Co. KG, 49086 Osnabrück (DE)
(72) Erfinder: Kozlowski, Christoph, 49088, Osnabrück (DE); Berner, Hans-Ulrich, 49176, Hilter (DE)
(74) Vertreter: Cohausz & Florack

(57) **Zusammenfassung**

Ein Trägermaterial für die beidseitige Beschichtung mit fotografischen silberhalogenidhaltigen Aufzeichnungsschichten, umfasst mindestens ein Basispapier mit beidseitig angeordneten Kunstharzschichten und Funktionsschichten auf der dem Basispapier abgewandten Seiten der Kunstharzschichten, wobei die Funktionsschichten mindestens einen wasserlöslichen Binder, einen mehrwertigen Alkohol, ein Salz einer anorganischen Säure und Kunstharz-Teilchen enthalten zur Herstellung von Fotobüchern.

## Beschreibung

### TECHNISCHES GEBIET DER ERFINDUNG

Die Erfindung betrifft ein Trägermaterial für ein Silberhalogenid-Aufsichtsmaterial für die hochwertige Wiedergabe von Fotografien. Insbesondere betrifft Sie ein Trägermaterial für die fotografische Herstellung von Fotobüchern, deren einzelne Buchseiten auf Vorder- und Rückseite Fotografien enthalten können.

### STAND DER TECHNIK

Fotobücher können unter Verwendung digitaler Bilddaten individuell gestaltet werden. Die Seiten werden mit digitalen Belichtungstechniken auf Blätter oder Bahnen von lichtempfindlichem Fotopapier belichtet und nach der fotografischen Entwicklung zu einem Buch gebunden. Dieses erspart dem Nutzer das Einkleben und Beschriften einzelner Bilder in Fotoalben.

Bekannte Fotopapiere sind für einseitige Bebilderung ausgelegt, die bildgebenden silberhalogenidhaltigen Schichten werden nur auf einer Seite des Trägermaterials aufgebracht und nach der Belichtung und Verarbeitung wird ein Bild nur auf einer Seite wiedergegeben. Die für die bevorzugte Herstellung von Farbbildern verwendeten Trägermaterialien sind üblicherweise beidseitig mit Kunstharzen beschichtete Papiere. Die Eigenschaften und die Herstellung solcher Trägermaterialien ist beispielsweise beschrieben in Science and Technology of Photographie. 1. Auflage. Herausgeber KELLER, Karlheinz. Weinheim: VCH Verlagsgesellschaft mbH, 1993. S.69 bis 74.

Die Herstellung von Fotobüchern unter Verwendung von herkömmlichen, einseitig mit Bildern versehenen Fotopapieren kann durch Verklebung zweiter Blätter oder Bahnen Rückseite an Rückseite erfolgen, eine Verfahren und eine Vorrichtung dafür ist zum Beispiel in EP 1 955 866 A1 beschrieben. Die Verklebung stellt aber einen zusätzlichen aufwändigen Arbeitsschritt bei der Buchherstellung dar. Die dadurch erhältlichen Buchseiten weisen außerdem mehr als die doppelte Dicke des verwendeten Fotopapiers auf, was häufig nicht gewünscht wird. Besonders dünne Fotopapiere, die verwendet werden, um die Dicke der Buchseiten zu verringern, haben den Nachteil, dass sie in üblichen fotografischen Belichtungs- und Entwicklungsgeräten wegen ihrer geringen Steifigkeit häufig zu Transportstörungen führen.

Es sind auch andere Digitaldrucktechniken zur Herstellung der Buchseiten von Fotobüchern bekannt, wie zum Beispiel Inkjet-Druck oder Elektrofotografische Druckverfahren unter Verwendung von Tonern. Bisher sind die mit solchen Drucktechniken hergestellten Bildseiten in manchen Eigenschaften wie Glanz, Haptik, und Langzeitbildstabilität unterschiedlich zu den fotografisch unter Verwendung von lichtempfindlichem Material hergestellten Bildseiten und deshalb weniger erwünscht.

Der Erfindung liegt die Aufgabe zugrunde, ein Trägermaterial für die beidseitige Beschichtung mit einer oder mehreren Fotoemulsionsschichten bereitzustellen, das nach Beschichtung mit Fotoemulsion, Belichtung eines Bildes und nasschemischer Entwicklung auf beiden Seiten einen Bildeindruck ergibt, der vergleichbar ist mit dem auf einem herkömmlichen einseitigen bebilderbaren Trägermaterial.

Ferner soll eine gute Haftung der Fotoemulsionsschichten auf beiden Seiten des Trägermaterials erreicht werden.

Das Trägermaterial darf im aufgerollten Zustand nicht verkleben oder eine starke Adhäsionsneigung der Oberflächen untereinander zeigen.

Das erfindungsgemäße Trägermaterial darf sich bei der Weiterverarbeitung, insbesondere beim Abrollen, nicht elektrostatisch Aufladen, da die resultierenden Entladungsvorgänge die Fotoemulsionsschichten schädigen und schwärzen können.

Schließlich soll das Trägermaterial eine hohe Weiße und eine hohe Opazität aufweisen, um einen Bildeindruck vergleichbar mit einem einseitig bebilderbaren Trägermaterial zu ergeben, und ein Durchscheinen des rückseitig aufgebrachten Bildes zu vermeiden.

Gelöst wird diese Aufgabe durch ein Trägermaterial für die beidseitige Beschichtung mit fotografischen silberhalogenidhaltigen Aufzeichnungsschichten, umfassend mindestens ein Basispapier mit beidseitig ausgebildeten Kunstharzschichten und Funktionsschichten auf der dem Basispapier abgewandten Seiten der Kunstharzschichten, wobei die Funktionsschichten mindestens einen wasserlöslichen Binder, einen mehrwertigen Alkohol, ein Salz einer anorganischen Säure und Teilchen einer Kunstharzdispersion enthalten.

Die Erfindung stellt ein Trägermaterial zur Verfügung, das auf beiden Seiten mit einer oder mehreren lichtempfindlichen Bildaufzeichnungsschichten beschichtet werden kann und die Herstellung hochwertiger beidseitig bebilderter Seiten zum Beispiel zur Herstellung von Fotobüchern ermöglicht. Das Trägermaterial ist als Rollen- als auch Blattware im gesamten nachfolgenden Prozess der Beschichtung mit lichtempfindlichen Schichten, der Belichtung, der nasschemischen fotografischen Entwicklung und der Weiterverarbeitung zu einem Fotobuch handhabbar, ohne dass es zu Verklebungen oder starker Haftung der Materialoberflächen untereinander kommt, elektrostatische Aufladungen und Entladungen werden vermieden. Gleichzeitig wird aber eine gute Haftung der fotografischen Emulsionsschichten gewährleistet.

Das erfindungsgemäße Trägermaterial ergibt nach beidseitiger Beschichtung mit Fotoemulsionsschichten, beidseitiger Belichtung und nasschemischer Entwicklung auf beiden Seiten Bilder, deren Bildeindruck dem von einseitigen Bildern auf einem herkömmlichen Träger gleicht. Es zeigt beim Auf- und Abrollen unter industriellen Produktionsbedingungen keine Verklebungen und keine störende Adhäsion der Oberflächen untereinander. Ferner zeigt es bei der weiteren Beschichtung mit Fotoemulsion keine elektrostatische Aufladung, die zur Schädigung und Schwärzung der Fotoemulsionsschichten führt. Die Haftung einer auf das erfindungsgemäße Trägermaterial beidseitig aufgetragenen Fotoemulsion ist sichergestellt.

Die beispielsweise durch Extrusion aufgetragenen Kunstharzschichten können eine Rauhigkeit, gemessen als Rz-Wert nach DIN 4768, von weniger als 2 µm für ein Trägermaterial, das zur Herstellung glänzender Bilder dient, oder von weniger als 15 µm für ein Trägermaterial, das für die Herstellung matter Bilder verwendet wird, aufweisen.

Die beidseitig auf die Kunstharzschichten aufgetragenen Funktionsschichten enthalten mindestens ein wasserlösliches Polymer, einen wassermischbaren mehrwertigen Alkohol, ein Salz einer anorganischen Säure und Kunstharz-Partikel. Diese können eine mittlere Partikelgröße von 2 µm bis 20 µm aufweisen. Sie können einen Schmelzbereich von über 110°C haben.

### DETAILLIERTE BESCHREIBUNG DER BEVORZUGTEN AUSFÜHRUNGSFORMEN

Für die Zwecke der Erfindung versteht man unter dem Begriff Rohpapier ein unbeschichtetes oder oberflächengeleimtes Papier. Es kann unter Verwendung eines gebleichten Zellstoffs hergestellt werden.

Ein Rohpapier kann neben Zellstofffasern, Leimungsmittel wie Alkylkentendimere, Fettsäuren und/oder Fettsäuresalze, epoxydierte Fettsäureamide, Alkenyl- oder Alkylbernsteinsäureanhydrid, Nassfestmittel wie Polyamin-Polyamid-Epichlorhydrin, Trockenfestmittel wie anionische, kationische oder amphotere Polyamide, Stärke, optische Aufheller, Pigmente, Farbstoffe, Entschäumer und weitere in der Papierindustrie bekannte Hilfsmittel enthalten kann. Das Rohpapier kann oberflächengeleimt sein. Hierzu geeignete Leimmittel sind beispielsweise Polyvinylalkohol oder oxydierte Stärke. Das Rohpapier kann auf einer Fourdrinier- oder einer Yankee-Papiermaschine (Zylinder-Papiermaschine) hergestellt werden. Das Flächengewicht des Rohpapiers kann 50 bis 250 g/m², insbesondere 50 bis 150 g/m², betragen. Das Rohpapier kann in unverdichteter oder verdichteter Form (geglättet) eingesetzt werden. Besonders geeignet sind Rohpapiere mit einer Dichte von 0,8 bis 1,05 g/cm³, insbesondere 0,95 bis 1,02 g/cm³.

Besonders bevorzugt sind Rohpapiere, die mineralische Füllstoffe enthalten. Solche Füllstoffe können beispielsweise Kaoline, Calciumcarbonat in seiner natürlichen Form wie Kalkstein, Marmor oder Dolomitstein, gefälltes Calciumcarbonat, Calciumsulfat, Bariumsulfat, Titaniumdioxid, Talkum, Silica, Aluminiumoxid und deren Gemische im Rohpapier eingesetzt werden. Solche Rohpapiere können gegenüber Rohpapieren ohne Füllstoffe eine höhere Opazität aufweisen, was vorteilhaft ein Durchscheinen des auf einer Seite erzeugten fotografischen Bildes bei Betrachten des Bildes auf der anderen Seite verhindern kann.

Ein Basispapier im Sinne der Erfindung ist ein beidseitig mit einem thermoplastischen Harz, beispielsweise einem Polyolefin oder Polyolefingemisch, beschichtetes Rohpapier. Das Aufbringen der Harzschichten auf das Rohpapier kann durch Extrusion erfolgen.

In einer weiteren Ausführungsform der Erfindung kann zwischen dem Rohpapier und den beidseitig auf dem Rohpapier angeordneten Kunstharzschichten mindestens auf einer Seite eine weitere Schicht angeordnet sein, die ein hydrophiles Bindemittel enthält. Besonders geeignet sind hierzu filmbildende Stärken wie thermisch modifizierte Stärken, insbesondere Maisstärken oder hydroxypropylierte Stärken. Vorzugsweise können niedrigviskose Stärke-Lösungen eingesetzt werden, deren die Brookfield-Viskositäten in einem Bereich von 50 bis 600 mPas (25%ige Lösung 50°C/100 Upm), insbesondere 100 bis 400 mPas, vorzugsweise 200 bis 300 mPas, liegen. Die Brookfield-Viskosität wird gemäß ISO 2555 gemessen. Vorzugsweise enthält das Bindemittel keinen synthetischen Latex. Durch das Fehlen eines synthetischen Bindemittels wird die Wiederverwertung von Stoffabfällen ohne vorherige Aufbereitung ermöglicht.

In einer weiteren Ausführungsform der Erfindung ist in der ein hydrophiles Bindemittel enthaltenden weiteren Schicht mindestens ein Pigment enthalten. Das Pigment kann aus der Gruppe der Metalloxide, Silikate, Carbonate, Sulfide und Sulfate ausgewählt sein. Besonders gut geeignet sind Kaoline, Talkum, Calciumcarbonat und/oder Bariumsulfat.

Besonders bevorzugt ist ein Pigment mit einer engen Korngrößenverteilung, bei der mindestens 70% der Pigmentpartikeln eine Größe von kleiner als 1 µm aufweisen. Um die gewünschte Wirkung zu entfalten, soll der Anteil des Pigments mit der engen Korngrößenverteilung an der gesamten Pigmentmenge mindestens 5 Gew.-% betragen, insbesondere 10 bis 90 Gew.-%. Besonders gute Ergebnisse sind mit einem Anteil von 30 bis 80 Gew.-% dieses Pigments am Gesamtpigment zu erreichen.

Ein Pigment mit einer engen Korngrößenverteilung umfasst erfindungsgemäß auch Pigmente mit einer Korngrößenverteilung, bei der mindestens etwa 70 Gew.-% der Pigmentpartikel eine Größe von kleiner als etwa 1 µm aufweisen und bei 40 bis 80 Gew.-% dieser Pigmentpartikeln die Differenz zwischen dem Pigment mit der größten Korngröße (Durchmesser) und dem Pigment der kleinsten Korngröße kleiner als etwa 0,4 µm ist. Als besonders vorteilhaft erwies sich ein Calciumcarbonat mit einem d_{50%}-Wert von etwa 0,7 µm.

Gemäß einer Ausführungsform der Erfindung kann eine Pigmentmischung eingesetzt werden, die Calciumcarbonat und Kaolin enthält. Das Mengenverhältnis Calciumcarbonat/Kaolin beträgt vorzugsweise 30:70 bis 70:30.

Das Mengenverhältnis Bindemittel/Pigment in der weiteren Schicht kann 0,1 bis 2,5, vorzugsweise 0,2 bis 1,5, insbesondere jedoch 0,9 bis 1,3 betragen.

Die ein hydrophiles Bindemittel enthaltende Schicht kann vorzugsweise weitere Polymere wie Polyamidcopolymere und/oder Polyvinylamin-Copolymere enthalten. Das Polymer kann in einer Menge von 0,4 bis 5 Gew.-%, bezogen auf die Masse des Pigments, eingesetzt werden. Gemäß einer bevorzugten Ausführungsform beträgt die Menge des Polymers 0,5 bis 1,5 Gew.-%.

Die das hydrophile Bindemittel enthaltende Schicht kann direkt auf einer oder beiden Seiten des Rohpapiers angeordnet sein. Sie kann als Einzelschicht oder mehrschichtig auf dem Rohpapier ausgebildet sein. Die Beschichtungsmasse kann mit allen in der Papierherstellung üblichen Auftragsaggregaten inline oder offline aufgebracht werden, wobei die Menge so gewählt ist, dass nach dem Trocknen das Auftragsgewicht pro Schicht höchstens 20 g/m², insbesondere 8 bis 17 g/m², oder gemäß einer besonders bevorzugten Ausführungsform 2 bis 6 g/m² beträgt.

Diese weitere Schicht kann ferner mit mechanischen Verfahren wie Kalandrieren oder Ferrotyping geglättet werden, sie kann aber auch mit dem Gussstreichverfahren (Cast Coating) aufgebracht werden.

Die Kunstharzschichten können durch Extrusion beidseitig auf das Rohpapier aufgebracht werden. Gemäß einer Ausführungsform der Erfindung können die Kunstharzschichten auf beiden Seiten dasselbe Polymer enthalten. In einer weiteren Ausgestaltung der Erfindung sind die in den Kunstharzschichten der beiden Seiten verwendeten Polymere unterschiedlich.

Die auf beiden Seiten des Rohpapiers angeordneten Kunstharzschichten enthalten vorzugsweise ein Polymer mit einer Wasserdampfdurchlässigkeit von höchstens 150 g/m² x 24 h bei einer Schichtdicke von 30 µm, gemessen bei 40°C und 90% relativer Luftfeuchtigkeit.

Das Polymer ist vorzugsweise ein thermoplastisches Polymer. Geeignete thermoplastische Polymere umfassen beispielsweise Polyolefine, insbesondere Polyethylen niedriger Dichte (LDPE), Polyethylen hoher Dichte (HDPE), Ethylen/α-Olefin-Copolymere (LLDPE), Polypropylen, Polyisobutylen, Polymethylpenten und deren Gemische. Aber auch andere thermoplastische Polymere wie (Meth)acrylsäureester-Homopolymere, (Meth)acrylsäureester-Copolymere, Vinylpolymere wie Polyvinylbutyral, Polyamide, Polyester, Polyacetale und/oder Polycarbonate können verwendet werden.

Besonders bevorzugt wird Low-Density-Polyethylen (LDPE) oder ein Polyethylengemisch aus Low-Density-Polyethylen (LDPE) und High-Density-Polyethylen (HDPE), wobei das Mengenverhältnis LD/HD 9:1 bis 1:9, insbesondere 9:1 bis 9:3, betragen kann.

In einer bevorzugten Ausführungsform der Erfindung werden die Seiten des Rohpapiers mit einer Polymerschicht beschichtet, die mindestens 50 Gew.-%, insbesondere mindestens 80 Gew.-% eines Polyethylens niedriger Dichte mit einer Dichte von 0,910 bis 0,930 g/cm³ und einem Schmelzindex von 1 bis 20 g/10 min, bezogen auf die Polymerschicht, enthält.

In einer bevorzugten Ausführungsform der Erfindung können die Kunstharzschichten auf einer oder auf beiden Seiten des Basispapiers ferner Weißpigmente wie Titandioxid enthalten.

Durch den Anteil eines Weißpigmentes in einer oder beiden Kunstharzschichten kann die Opazität des Trägermaterials vorteilhaft erhöht werden und die Schärfe des erzeugten fotografischen Bildes verbessert werden. Zusätzlich können eine oder beiden Kunstharzschichten weitere Hilfsstoffe wie optische Aufheller, Farbstoffe und Dispergierhilfsmittel enthalten.

Das Auftragsgewicht der Polymerschichten auf der Vorderseite und Rückseite kann jeweils 5 bis 50 g/m² betragen, bevorzugt 20 bis 50 g/m² oder besonders bevorzugt 30 bis 50 g/m².

In einer Ausführungsform der Erfindung, bei der das Trägermaterial für die Herstellung von glänzenden Bildern verwendet werden kann, wird eine Rauhigkeit der Oberfläche durch Verwendung entsprechend strukturierter Kühlzylinder mit einen Wert von kleiner als 2 µm, gemessen als Rz-Wert nach DIN 4768, erzeugt. Besonders bevorzugt wird dabei eine Rauhigkeit von 0,80 µm bis 1,90 µm, insbesondere 1,00 µm bis 1,70 µm bei einer besonders gleichmäßigen Rauhtiefenverteilung mit einer Standardabweichung von Rz zwischen 0,050 µm und 0,120 µm, vorzugsweise bei 0,060 µm bis 0,100 µm.

In einer weiteren bevorzugten Ausführungsform der Erfindung, bei der das Trägermaterial für die Herstellung von matten Bildern verwendet wird, kann eine Rauhigkeit der Oberfläche durch Verwendung entsprechend strukturierter Kühlzylinder mit einen Wert von 2 µm bis 15 µm, gemessen als Rz-Wert nach DIN 4768, erzeugt werden.

Auf mindestens einer Seite des Basispapiers, vorzugsweise aber auf beiden Seiten, sind Funktionsschichten aufgetragen. Diese Funktionsschichten sind derart ausgebildet, dass sie antistatisch wirken, Antiblocking-Eigenschaften aufweisen und die Haftung der Silbersalzemulsion auf der Kunstharzoberfläche begünstigen. Die Funktionsschichten enthalten mindestens ein wasserlösliches Polymer, einen wassermischbaren mehrwertigen Alkohol, ein Salz einer anorganischen Säure und feine Kunstharz-Partikel.

Das wasserlösliche Polymer in der erfindungsgemäßen Funktionsschicht kann Polyvinylalkohol, Stärke oder ein anderes wasserlösliches Polymer sein. Besonders bevorzugt ist Gelatine.

Der wassermischbare mehrwertige Alkohol kann ein Glykol wie Ethylenglykol oder Propylenglykol oder ein anderer mehrwertiger Alkohol sein, besonders bevorzugt ist Glycerin.

Das Salz einer anorganischen Säure kann gemäß einer bevorzugten Ausführungsform ein Alkalimetallchlorid oder Alkalimetallnitrat, besonders bevorzugt Natriumnitrat oder Lithiumnitrat, sein.

Die Kunstharzteilchen können ein Kunstharz mit einem Schmelzbereich von oberhalb 110°C sein. Die Kunstharzteilchen können eine mittlere Teilchengröße von 2 µm bis 20 µm, besonders bevorzugt von 4 µm bis 10 µm, aufweisen. In einer bevorzugten Ausführungsform enthalten die Kunstharzteilchen Polyethylen.

Die Funktionsschicht wird aus einer Beschichtungsflüssigkeit hergestellt, die neben einer die Kunstharzteilchen liefernden Kunstharz-Dispersion und den zuvor genannten Bestandteilen der Funktionsschichten weitere Hilfsstoffe wie Netzmittel oder Verdicker enthalten kann. Die Beschichtungsflüssigkeit enthält als Lösungsmittel vorzugsweise Wasser als Hauptbestandteil.

Der beidseitige Auftrag der Funktionsschicht kann mit allen in der Papierherstellung üblichen Auftragsaggregaten inline oder offline erfolgen. Die Auftragsmenge nach dem Trocknen pro Schicht beträgt höchstens 2,0 g/m², insbesondere 100 mg/m² bis 1 g/m².

Es ist vorteilhaft, vor dem Aufbringen der Kunstharzschicht auf das Rohpapier oder der Funktionsschicht auf die Kunstharzschicht die Rohpapieroberfläche oder die Basispapieroberfläche durch Coronabestrahlung oder mit einem Gasplasma zu behandeln.

Die folgenden Beispiele dienen der weiteren Erläuterung der Erfindung.

### Beispiel

Zur Herstellung des Basispapiers A wurde ein Rohpapier aus Eukalyptus-Zellstoff eingesetzt. Zur Mahlung wurde der Zellstoff als etwa 5 %ige wässrige Suspension (Dickstoff) mit Hilfe eines Refiners auf einen Mahlgrad von 36 °SR gemahlen. Die mittlere Faserlänge betrug 0,64 mm. Die Konzentration der Zellstofffasern im Dünnstoff betrug 1 Gew.-%, bezogen auf die Masse der Zellstoffsuspension. Dem Dünnstoff wurden Zusatzstoffe zugesetzt wie ein neutrales Leimungsmittel Alkylketendimer (AKD)in einer Menge von 0,48 Gew.-%, Nassfestmittel Polyamin-Polyamid-Epichlorhydrinharz (Kymene^{®}) in einer Menge von 0,36 6 gen. -% und ein natürliches CaCO₃ in einer Menge von 10 Gew.-%. Die Mengenangaben beziehen sich auf die Zellstoffmasse. Der Dünnstoff, dessen pH-Wert auf etwa 7,5 eingestellt wurde, wurde vom Stoffauflauf auf das Sieb der Papiermaschine gebracht, worauf die Blattbildung unter Entwässerung der Bahn in der Siebpartie der Papiermaschine erfolgte. In der Pressenpartie erfolgte die weitere Entwässerung der Papierbahn auf einen Wassergehalt von 60 Gew.-%, bezogen auf das Bahngewicht. Die weitere Trocknung erfolgte in der Trockenpartie der Papiermaschine mit beheizten Trockenzylindern. Es entstand ein Rohpapier mit einem Flächengewicht von 160 g/m² und einer Feuchte von etwa 7%.

Das Rohpapier wird auf beiden Seiten mit einer Streichmasse, aus einem Styrolacrylat-Binder und einer Pigmentmischung aus 50 Gew.-% Calciumcarbonat und 50 Gew.-% Kaolin mit einem Auftragsgewicht von je 15 g/m² auf beiden Seiten gestrichen, getrocknet und anschließend mit einem Kalander geglättet. Das so erhaltene Material wird im Folgenden als Basispapier A bezeichnet

Das Basispapiers B ist ein Rohpapier, dass in gleicher Weise wie das Rohpapier in Basispapier A aus Eukalyptus-Zellstoff hergestellt wurde. Es enthält aber in der Zellstoffdispersion zusätzlich Titandioxid in einer Menge, dass die Rohpapierbahn nach Fertigstellung 10 Gew.-% TiO₂ bezogen auf Trockenmasse enthielt. Dieses Rohpapier wurde direkt, ohne Aufbringen einer weiteren Streichmasse, als Basispapier B für die nachfolgende Extrusionsbeschichtung eingesetzt.

Beide Seiten der Basispapiere A und B wurden mit einem Polyethylen-Titandioxidmischung aus 90 Gew.% eines Polyethylens niedriger Dichte (LDPE, 0,923 g/cm³), 10 Gew.% Titandioxid (Rutil) mit einem Auftragsgewicht von etwa 20 g/m² im Laminator bei einer Geschwindigkeit von etwa 250 m/min beschichtet. Die Kühlzylinder wurden so gewählt, dass die resultierenden Oberflächen beider Seiten eine Rauhigkeit Rz von 1,2 µm bei einer Standardabweichung von 0,08 µm aufweisen, gemessen als Rz-Wert nach DIN 4768. Die erhaltenen Materialien werden im Folgenden mit A1 und B1 bezeichnet, sie zeigen eine hochglänzende Oberfläche.

In gleicher Weise wurden die Basispapiere A und B mit der gleichen Polyethylen-Titandioxidmischung extrusionsbeschichtet, wobei aber die Kühlzylinder aber so gewählt wurden, dass die resultierenden Oberflächen beider Seiten eine Rauhigkeit Rz von 11,2 µm bei einer Standardabweichung von 1,3 µm aufweisen. Die erhaltenen Materialien werden im Folgenden mit A2 und B2 bezeichnet, sie haben eine matt strukturierte Oberfläche.

Die Oberflächen der erhaltenen extrusionsbeschichteten Materialien wurden nach Bestrahlung mit einer Corona-Entladung mit Streichmassen a, b, c, und d beschichtet und getrocknet, wobei das Auftragsgewicht nach Trocknung in allen Fällen 0,5 g/m² auf jeder der beiden Oberflächenseiten jedes Materials betrug.

Die Zusammensetzung der Streichmassen a bis d ergibt sich aus folgender Tabelle. Als Acrylatdispersion eine Mischung von Carboset^{®} GA 1161 und GA 1339 (Hersteller Lubrizol) und als PE-Wachsdispersion wurde Lubaprint^{®} VP 760/D (Hersteller L.P.Bader, Rottweil, Deutschland) eingesetzt, alle Mengenangaben beziehen sich auf den eingesetzten Feststoff:

| | | |
|---|---|---|
| Streichmasse a | Gelatine | 6,0 g |
| (übliche Haftschicht) | Chromalaun | 1,0 g |
| | Isopropanol+Butanol | 10,0 g + 7,0 g |
| | Wasser | 76,0 g |
| Streichmasse b | Acrylatdispersion | 7,7 g |
| (ubliche Ruckseitenschicht) | Kolloidale Kieselsaure | 4,2 g |
| | Gefallte Kieselsaure | 0,3 g |
| | Polystyrolsulfonsaure | 0,9 g |
| | Wasser | 86,9 g |
| Streichmasse c | Gelatine | 5,2 g |
| (Erfindung) | Isopropanol+Butanol | 10,0 g + 6,6 g |
| | Glycerin | 1,0 g |
| | Natriumnitrat | 1,5 g |
| | Chromalaun | 0,1 g |
| | PE-Wachsdispersion | 2,6 g |
| | Wasser | 73,0 g |
| Streichmasse d | Gelatine | 5,2 g |
| (Erfindung) | Ispropanol+Butanol | 10,0 g + 6,6 g |
| | Glycerin | 1,0 g |
| | Lithiumnitrat | 1,5 g |
| | Chromalaun | 0,1 g |
| | PE-Wachsdispersion | 2,6 g |
| | Wasser | 73,0 g |

Die erhaltenen Trägermaterialien wurden den in nachfolgender Tabelle beschriebene Prüfungen unterzogen:

| Oberflachenwiderstand | Gemessen mit einer Kammelektrode nach DIN 53483 |
|---|---|
| Verklebungstest | Zwei Blatter des Tragermaterials in DIN-A4-Große werden bei 23°C und 50% RF aufeinandergelegt und mit einem 10 kg-Gewicht belastet. Nach 65 werden die Blatter manuell getrennt und das Haften / Verkleben bewertet. |
| | +: Keine Verklebung, |
| | o: leichte Verklebung, |
| | -: starke Verklebung |
| Emulsionshaftung | Die Oberflachen der Materialien werden mit einer Silberbromid-Gelatine-Fotoemulsion bestrichen und nach Trocknung bei 23°C / 50% RF die Haftung durch Aufkleben und Wiederabziehen eines Klebestreifens TESA 4104 beurteilt. |
| | +: Emulsion bleibt unbeschadigt, |
| | o: Emulsion etwas abgerissen, |
| | -: Emulsion vollstandig vom Trager abgerissen. |

Die Prüfergebnisse sind in nachfolgender Tabelle 1 zusammengestellt.

**Tabelle 1**

| Material | Oberflache | Log (Oberflachenwiderstand / Ohm/cm) | Verklebungstest | Emulsionshaftung |
|---|---|---|---|---|
| Ala (Vergleich) | glanzend | 13,2 | - | + |
| A1b (Vergleich) | glanzend | 10,1 | + | - |
| A1c (Erfindung) | glanzend | 9, 9 | + | + |
| A1d (Erfindung) | glanzend | 8, 9 | + | + |
| A2a (Vergleich) | matt | 13, 3 | - | + |
| A2b (Vergleich) | matt | 10,2 | + | - |
| A2c (Erfindung) | matt | 10,0 | + | + |
| A2d (Erfindung) | matt | 9,1 | + | + |
| B1a (Vergleich) | glanzend | 13,2 | - | + |
| B1b (Vergleich) | glanzend | 9, 9 | + | - |
| B1c (Erfindung) | glanzend | 9, 8 | + | + |
| B1d (Erfindung) | glanzend | 9,1 | + | + |
| B2a (Vergleich) | matt | 13,1 | - | + |
| B2b (Vergleich) | matt | 10,1 | + | - |
| B2c (Erfindung) | matt | 10,2 | + | + |
| B2d (Erfindung) | matt | 9,0 | + | + |

## Patentansprüche

1. Trägermaterial für die beidseitige Beschichtung mit fotografischen silberhalogenidhaltigen Aufzeichnungsschichten, umfassend mindestens ein Basispapier mit beidseitig angeordneten Kunstharzschichten und Funktionsschichten auf der dem Basispapier abgewandten Seiten der Kunstharzschichten, wobei die Funktionsschichten mindestens einen wasserlöslichen Binder, einen mehrwertigen Alkohol, ein Salz einer anorganischen Säure und Kunstharz-Teilchen enthalten.

2. Trägermaterial nach Anspruch 1, **dadurch gekennzeichnet, dass** der wasserlösliche Binder Gelatine ist.

3. Trägermaterial nach Anspruch 1 oder 2, **dadurch gekennzeichnet, dass** der mehrwertige Alkohol Glycerin ist.

4. Trägermaterial nach einem der Ansprüche 1 bis 3, **dadurch gekennzeichnet, dass** die Kunstharzteilchen Polyolefinteilchen sind.

5. Trägermaterial nach Anspruch 4, **dadurch gekennzeichnet, dass** das Polyolefinteilchen einen Schmelzbereich oberhalb 110°C haben.

6. Trägermaterial nach einem der Ansprüche 1 bis 5, **dadurch gekennzeichnet, dass** die mittlere Teilchengröße der Kunstharzteilchen 2 µm bis 20 µm beträgt.

7. Trägermaterial nach einem der Ansprüche 1 bis 6, **dadurch gekennzeichnet, dass** die mittlere Teilchengröße der Kunstharzteilchen 4 µm bis 10 µm beträgt.

8. Trägermaterial nach einem der Ansprüche 1 bis 7, **dadurch gekennzeichnet, dass** die Funktionsschichten ein Auftragsgewicht von 0,1 g/m² bis 1 g/m² auf jeder Seite aufweisen.

9. Trägermaterial nach einem der Ansprüche 1 bis 8, **dadurch gekennzeichnet**, Kunststoffschichten eine Oberflächenrauhigkeit von 0,80 µm bis 3,0 µm, gemessen als Rz, aufweisen.

10. Trägermaterial nach einem der Ansprüche 1 bis 8, **dadurch gekennzeichnet, dass** die Kunststoffschichten eine Oberflächenrauhigkeit von 6,0 µm bis 15,0 µm, gemessen als Rz, aufweisen.

11. Trägermaterial nach einem der Ansprüche 1 bis 10, **dadurch gekennzeichnet, dass** die Kunststoffschichten Polyethylen niedriger Dichte (LDPE) enthalten.

12. Trägermaterial nach einem der Ansprüche 1 bis 11, **dadurch gekennzeichnet, dass** die Kunststoffschichten ein Weißpigment enthalten.

13. Trägermaterial nach Anspruch 1, **dadurch gekennzeichnet, dass** das Basispapier ein Rohpapier mit einem anorganischen Pigment als Füllstoff enthält.

14. Trägermaterial nach Anspruch 13, **dadurch gekennzeichnet, dass** das anorganische Pigment Titandioxid, Calciumcarbonat, oder Kaolin ist.

15. Trägermaterial nach Anspruch 13, **dadurch gekennzeichnet, dass** das Basispapier ein Rohpapier mit einem Füllstoffgehalt von 2 Gew.-% bis 15 Gew.-%, bezogen auf die Masse des Rohpapiers, ist.
